# EUROPÄISCHE PATENTSCHRIFT

(11) **EP 0 113 862 B1**
(45) Veröffentlichungstag und Bekanntmachung des Hinweises auf die Patenterteilung: **10.08.1988**
(21) Anmeldenummer: 83112387.2
(22) Anmeldetag: 09.12.1983
(51) Int. Cl.: C25D 11/22

(54) **Färbeelektrolyt**
Electrolytic colouring
Coloration électrolytique

(30) Priorität: 29.12.1982 DE 3248472
(43) Veröffentlichungstag der Anmeldung: 25.07.1984
(73) Patentinhaber: Julius & August Erbslöh GmbH & Co., D-5600 Wuppertal (DE)
(72) Erfinder: Slogsnat, Reinhard, D-5600 Wuppertal 1 (DE); Sauerborn, Frank, D-5620 Velbert 11 (DE); Isenberg, Christa, Chem. Ing. grad., D-5600 Wuppertal 2 (DE)
(74) Vertreter: Buse, Karl Georg, Dipl.-Phys.

(56) Entgegenhaltungen:
- GB-A- 359 495
- CHEMICAL ABSTRACTS, Band 82, Nr. 24, 16. Juni 1975, Seite 390, Nr. 161818f, Columbus, Ohio, US
- CHEMICAL ABSTRACTS, Band 93, Nr. 3, August 1980, Seite 672, Nr. 56908q, Columbus, Ohio, US
- Aluminium-Taschenbuch, 14. Auflage, Aluminium-Verlag, Düsseldorf, Seite 1080
- Zeitschrift Aluminium, 1979, Seiten 141-144

## Beschreibung

Die Erfindung bezieht sich auf ein Verfahren zum elektrolytischen Einfärben von zuvor anodisch oxydierten Gegenständen aus Aluminium und Aluminium-Legierungen in Farben unterschiedlicher Helligkeit und Farbstichigkeit in einem Metallsalz enthaltenden Elektrolyten in Gegenwart eines Farbstoffes unter Wechselstrom mit nachfolgender hydrothermaler Behandlung.

Durch die Druckschrift "Chemical Abstracts", Band 93, Nr. 3, August 1980, Seite 672 Nr. 56909q, ist ein Färbeverfahren von zunächst anodisch oxydierten Gegenständen aus Aluminium oder Aluminiumlegierungen bekanntgeworden. Dabei wird empfohlen, den so vorbehandelten Gegenstand aus Aluminium oder einer Aluminium-Legierung in einem solchen Elektrolyten einzufärben, dem eine oder mehrere organische Komponenten zugeführt wurden und der als Metallsalz ein Nickel-Kobalt-Zinn-und/oder ein Cu-Salz enthält. Als Ergebnis dieses bekannten Färbeverfahrens erhält man die Farbe Braun.

Durch die weitere Druckschrift "Chemical Abstracts", Band 82, Nr. 24,16. Juni 1975, Seite 390, Nr. 161818 f, Columbus (Ohio), ist es bekanntgeworden, anodisiertes Aluminium in einer wässerigen Lösung zu behandeln, die einen Farbstoff und mehrwertige Metallionen enthält. Bei dem in dieser Veröffentlichung genannten Beispiel wird einem C_{U}S0₄ enthaltenden Elektrolyten ein Farbstoff (Black LLW) hinzugefügt, wobei der Gegenstand aus Aluminium in diesem Elektrolyten einer mehrstufigen elektrolytischen Behandlung unterworfen wird. Anschließend wird der behandelte Aluminiumgegenstand in auf 90° C erhitztes Wasser eingetaucht und abschließend elektrophoretisch mit einem Acryl-Harz beschichtet. Als Ergebnis einer solchen Verfahrensweise wird der Farbton "Dunkelbraun" erhalten.

Der Erfindung liegt die Aufgabe zugrunde, ein Verfahren zum elektrolytischen Einfärben von zuvor anodisch oxydierten Gegenständen aus Aluminium und Aluminium-Legierungen der eingangs näher bezeichneten Art zu schaffen, mit dem eine Unbunteinfärbung dieser anodisierten Alu-Gegenstände in wirtschaftlicher Weise möglich ist.

Gelöst wird diese Aufgabe dadurch, daß der Elektrolyt als Metallsalz Kobaltsulfat und zur Erzeugung einer unbunten Farbe als organische Farbstoffkomponente einen metallkomplexhaltigen Azo-Farbstoff enthält, wobei der pH-Wert des Elektrolyten auf 4 bis 5 eingestellt ist.

Durch das erfindungsgemäße Verfahren ist eine Lösung für das vorhandene Problem der Unbunteinfärbung von anodisierten Aluminiumgegenständen gefunden. Durch das erfindungsgemäße Verfahren wird es dabei möglich, licht - und wetterfeste Grautöne auf anodisiertem Aluminium in wikschraftlicher weise herzustellen.

Es empfiehlt sich, innerhalb des angegebenen Bereiches den pH-Wert 4,3 betragen zu lassen.

Es wird ferner vorgeschlagen, die neben dem Metallsalz im Elektrolyten enthaltene Farbstoffkomponente die Spektralfarbe violett-blau enthalten zu lassen. Damit kommt die unbunte Farbe "Grau" an AluminiumOxydschichten zustande, weil der über die elektrochemische Metallabscheidung anfallende Farbton "Bronze" durch den elektroadsorptiv angelagerten Farbton "Violett-Blau" gewissermaßen neutralisiert wird.

Der Blau-Anteil der unbunten Farbe wird zweckmäßig über den pH-Wert im angegebenen Bereich gesteuert.

Die Erfindung ist nachfolgend näher beschrieben und wird anhand eines Ausführungsbeispiel erläutert.

Zur Herstellung einer elektrolytischen und elektroadsorptiv eingefärbten Oxydschicht von Aluminium und Aluminiumlegierungen werden die aus dem Aluminium bzw. dessen Legierungen hergestellten Gegenstände zunächst einer in bekannter Weise durchgeführten anodischen Oxydation unterzogen, wobei mittels Gleichstrom in einer zur Elektrolyse geeigneten Lösung - wie beispielsweise Schwefel-, Oxal- oder Chromsäure - eine definierte Oxydschicht erzeugt wird und diese anschließend in dem schwachsauren Färbeelektrolyten unter Zuführung von Wechselstrom eingefärbt wird.

Zur Erzielung eines unbunten Farbtones - d.h. eines Grautones - mag der Färbeelektrolyt als Metallsalz Cobaltsulfat sowie als organische Farbstoffkomponente eine chromkomplexhaltige Azoverbindung enthalten. Legt man an diesen Färbeelektrolyten eine elektrische Wechselspannung an, so wandern unter dem Einfluß des elektrischen Feldes der metallkomplexhaltige Farbstoff und die Cobalt-Ionen in die Mikroporen der Aluminiumoxydschicht ein, wobei die Cobalt-Ionen am Porengrund zu Metall reduziert werden. Der organische Farbstoff lagert sich tiefer in die Poren ein, als dies bei einer rein adsorptiven Einfärbung der Fall ist. Infolge dieser tieferen Einlagerung in den Poren sowie der Rekomplexierung des Farbstoffes mit den in den Poren verbleibenden Schwermetallsalzen während der hydro-thermalen Behandlungdem sogenannten Sealen - gelingt es in wirtschaftlicher Weise, sogenannte licht- und wetterfeste Grautöne auf anodisiertem Aluminium zu erhalten.

Dabei lassen sich unterschiedliche Farbnuancen der definierten Aluminiumoxydschichten durch gezieltes Abstimmen der Einflußgrößen in zwei aufeinander folgenden Behandlungsstufen erzielen. Als erste Behandlungsstufe ist die Vorbehandlung der aus Aluminium bzw. dessen Legierungen hergestellten Gegenstände mit nachfolgender anodischer Oxydation anzusehen, während die zweite Behandlungsstufe durch das Einfärben der Oxydschicht in einem Färbeelektrolyten dargestellt ist. Während bei der ersten Behandlungsstufe die Legierung und der Zustand der anodisierten Halbzeuge, deren Glanz- bzw. Mattheitsgrad der Oberfläche sowie die Elektrolytzusammensetzung und die Arbeitsbedingungen während des Anodisiervorganges als Einflußgrößen in Frage kommen, sind als Einflußgrößen der zweiten Behandlungsstufe die Zusammensetzung des Färbelektrolyten, deren pH-Wert, Temperatur, Verweilzeit und Stromdichte anzusehen.

Wenn nun beispielsweise ein Strangpreßprofil der Aluminiumlegierung AIMgSi 0,5 Mittelgrau entsprechend der Dunkelstufe D 4,5 des DIN-Blattes 6164, Beiblatt 25, eingefärbt werden soll, so wird das Strangpreßprofil zunächst nach bekannten Verfahren entfettet, gebeizt und anodisiert. Der die anodische Oxydation bewirkende Elektrolyt enthält 190 g Schwefelsäure je 1 1 Wasser (190 g/I H₂S0₄) und 10 g Aluminium pro 1 1 Elektrolyt (10 g/I) Die Temperatur des zur Anodisation vorgesehenen Elektrolyten beträgt 20° C, während die Stromdichte 1,5 A/dm² betragen soll. Um die im Anodisations-Elektrolyten erzeugte Oxydschicht mittelgrau einzufärben, wird das Strangpreßprofil anschließend in den Färbeelektrolyten eingetaucht, der bei diesem speziellen Ausführungsbeispiel 12 g Cobalt je 1 (12 CO g/I), 8 g metallkomplexhaltiger Farbstoff je 1 I (8 g/l) und 12 g Borsäure je 1 (12 g/l) enthält, wobei der pH-Wert des Elektrolyten auf pH 4,3 und dessen Temperatur auf 24° eingestellt ist.

Das Strangpreßprofil wird in den Färbeelektrolyten eingetaucht, anschließend für 2 Minuten und 30 Sekunden an eine Wechselspannung von 11 Volt angeschlossen und konstant gehalten, wonach das Profil aus dem Färbeelektrolyt gehoben wird. Je 1 dm² Profiloberfläche sollen 1,0 A.min Färbestrom geflossen sein.

Durch die Wahl der Abscheidungs und Arbeitsbedingungen lassen sich beispielsweise die unbunten Farben, d.h. die Grautöne, ab der Dunkelstufe 2,5 bis Dunkelstufe 8 gemäß DIN 6164, Beiblatt 25, in beliebiger Dunkelheit und Farbstichigkeit nach DIN 55981 in demselben Färbeelektrolyten herstellen.

In Anlehnung an das Farbkoordinatensystem nach CIELAB 1976 gilt für die unbunte Farbe "Grau" im physikalischen Sinne, daß die Farbkoordination a^{*} und b^{*} gleich 0 sind. Die Farbe "Grau" unterscheidet sich von den Farben "Weiß" und "Schwarz" nur durch die variable Helligkeit, die im CIELAB System von 100 (Weiß) bis 0 (Schwarz) bewertet ist.

Wie bereits erwähnt, gibt das vorbeschriebene Anwendungsbeispiel die Erfindung lediglich beispielsweise wieder und ist keinesfalls allein darauf beschränkt. Es sind vielmehr noch mancherlei Änderungen der Anwendung möglich. Wenn beispielsweise das Strangpreßprofil eine Farbstichig keit nach Blau aufweisen soll und nach dem CIELAB-Farbkoordinatensystem die Farbkoordinaten a^{*} = 1,3 und b^{*} = 3,0 aufweisen soll, so kann entweder der pH-Wert des Färbeelektrolyten angehoben oder aber die Tauchzeit verlängert werden.

## Patentansprüche

1. Verfahren zum elektrolytischen Unbunt-Einfärben von zuvor anodisch oxidierten Gegenständen aus Aluminium und Aluminium- Legierungen in Farben unterschiedlicher Helligkeit in einem Metallsalz enthaltenden Elektrolyten in Gegenwart eines Farbstoffes unter Wechselstrom mit nachfolgender hydrothermaler Behandlung, wobei der Elektrolyt als Metallsalz Kobaltsulfat und zur Erzeugung einer unbunten Farbe als organische Farbstoffkomponente einen metallkomplexhaltigen Azo-Farbstoff enthält und der pH-Wert des Elektrolyten auf 4 bis 5 eingestellt ist.

2. Verfahren zum elektrolytischen Einfärben nach Anspruch 1, wobei der pH-Wert 4,3 beträgt.

3. Verfahren zum elektrolytischen Einfärben nach Anspruch 1, wobei die neben dem Metallsalz im Elektrolyten enthaltene Farbstoffkomponente die Spektralfarbe violett-blau enthält.

4. Verfahren zum elektrolytischen Einfärben nach Anspruch 1 wobei der Blauanteil der unbunten Farbe über den pH-Wert im angegebenen Bereich gesteuert ist.

## Claims

1. Process for electrolytic achromatic colouring of previously anodized objects of aluminium and aluminium alloys in colours of different brightness in an electrolyte containing a metal salt, in the presence of a dyestuff under an alternating current, with subsequent hydrothermal treatment, wherein the electrolyte contains cobalt sulphate as the metal salt and, as the organic dyestuff component for production of an achromatic colour, an azo dyestuff containing a metal complex, and the pH of the electrolyte is adjusted to 4 to 5.

2. Process for electrolytic colouring according to claim 1, wherein the pH is 4.3.

3. Process for electrolytic colouring according to claim 1, wherein the dyestuff component contained in the electrolyte alongside the metal salt contains the spectral colour violet-blue.

4. Process for electrolytic colouring according to claim 1, wherein the blue content of the achromatic colour is controlled via the pH in the range stated.

## Revendications

1. Procédé de teinture électrolytique unie ou neutre d'objets en aluminium ou en alliages d'aluminium ayant au préalable subi une oxydation anodique, pour leur conférer des scouleurs de luminosité différente, effectué dans un électrolyte contenant un sel métalique en présence d'un colorant, sous l'action de courant alternatif suivie d'un traitement hydrothermique, dans lequel l'électrolyte contient, en tant que sel métallique, du sulfate de cobalt et, pour la création d'une couleur neutre, un colorant organique consistant en un colorant azoïque contenant un complexe métallique, la valeur du pH de l'électrolyte étant comprise entre 4 et 5.

2. Procédé de teinture électrolytique selon la revendication 1, dans lequel la valeur du pH est de 4,3.

3. Procédé de teinture électrolytique selon la revendication 1, dans lequel le colorant contenu dans l'électrolyte outre le sel métallique, contient une couleur spectrale bleu-violet.

4. Procédé de teinture électrolytique selon la revendication 1, dans lequel la proportion de bleu de la couleur neutre résulte de la valeur du pH à l'intérieur de la plage indiquée.
